# EUROPÄISCHE PATENTSCHRIFT

(11) **EP 0 764 546 B1**
(45) Veröffentlichungstag und Bekanntmachung des Hinweises auf die Patenterteilung: **26.04.2000**
(21) Anmeldenummer: 96114450.8
(22) Anmeldetag: 10.09.1996
(51) Int. Cl.: B41M 5/00

(54) **Aufzeichnungsmaterial für das Ink Jet Druckverfahren**
Recording material for the ink-jet printing process
Matériau d'enregistrement convenable pour le procédé d'impression par jet d'encre

(30) Priorität: 21.09.1995 DE 19535072
(43) Veröffentlichungstag der Anmeldung: 26.03.1997
(73) Patentinhaber: Felix Schoeller jr Foto- und Spezialpapiere GmbH & Co. KG, 49086 Osnabrück (DE)
(72) Erfinder: Westfal, Horst, 49191 Belm (DE); Diekmann, Andreas, 49170 Hagen (DE); Lönker, Sonja, 49134 Wallenhorst (DE)
(74) Vertreter: Cohausz & Florack

(56) Entgegenhaltungen:
- EP-A- 0 298 424
- EP-A- 0 445 327
- EP-A- 0 636 489
- WO-A-94/20303
- US-A- 4 474 847
- US-A- 4 946 741

## Beschreibung

Die Erfindung betrifft ein Aufzeichnungsmaterial für das mehrfarbige Tintenstrahl-Druckverfahren (Ink Jet Verfahren).

Bei dem Ink Jet Verfahren werden Tröpfchen einer Aufzeichnungsflüssigkeit auf die Oberfläche des Trägermaterials mittels unterschiedlicher Techniken aufgetragen.

Bei der Tropfenerzeugung gibt es grundsätzlich zwei Verfahrensvarianten.
Bei der Methode der kontinuierlichen Tropfenerzeugung wird unter Hochdruck ein permanenter Tröpfchenstrom aus der Düse getrieben. Die nicht für den Bildaufbau benötigten Tropfen werden durch verschiedene Prinzipien wieder dem Tintenvorratsbehälter zugeführt.
Bei der Drop-On-Demand Methode wird nur an den zu bebildernden Stellen auf Abruf ein Tintentröpfchen erzeugt.

Durch eine digitale elektronische Steuerung ist es möglich, Bilder mit sehr hoher Auflösung direkt aus elektronischen Daten zu drucken.

An das Aufzeichnungsmaterial werden große Anforderungen gestellt. Zu den wichtigsten Anforderungen gehören:
hohe Auflösung,
hohe Farbdichte,
hohe Lichtstabilität,
gute Wischfestigkeit,
gute Wasserfestigkeit,
gute Naßriebfestigkeit,
hohe Tintenabsorptionsfähigkeit und
universelle Einsatzmöglichkeit.

Diese Forderungen widersprechen sich teilweise. Durch die Vielzahl der eingesetzten Ink Jet Drucker und der unterschiedlichen Tinten lassen sich Eigenschaften wie Wischfestigkeit und Farbdichte nur sehr schwer in Einklang bringen. Ebenso stehen die Forderungen nach hoher Auflösung und Wischfestigkeit im Widerspruch.

Ein Aufzeichnungsmaterial für das mehrfarbige Ink Jet Druckverfahren besteht im allgemeinen aus einem Träger und einer darauf angeordneten Empfangsschicht. Als Träger eignen sich Materialien wie Papier und Folien. Die Empfangsschicht besteht in der Regel aus einem Bindemittel/Pigment Gemisch.

Die Pigmente erhöhen den Weißgrad des Trägermaterials und führen zu einer besseren Retention der Farbstoffe an der Oberfläche des Blattes. Eine hohe Pigmentkonzentration führt zu großer Porosität (DE-PS 30 24 205) und damit zu einer guten Wischfestigkeit.Gleichzeitig werden aber auch Farbstoffe aus der Tinte in das Innere des Aufzeichnungsmaterials hereingezogen und damit die Farbdichte des Bildes verschlechtert.

Bindemittel für die Empfangsschichten sind beispielsweise Gelatine, Polyvinylalkohol, Polyvinylpyrrolidon, Stärke und Acrylate.

Die DE-PS 22 34 823 beschreibt ein mit Gelatine überzogenes Papier für den Ink Jet Druck. Durch den Gelatineüberzug soll die Wischfestigkeit verbessert und das Auflösevermögen erhöht werden. Nachteilig ist, daß die aufgetragenen Bildzeichen nicht in der gewünschten kurzen Zeit, sondern erst nach mehr als 10 Sekunden ausreichend wischfest sind.
Ein weiterer Nachteil ist die lange Trockenzeit, die bei Gelatineschichten in der Regel mehr als 15 Minuten beträgt.

Die japanische Offenlegungsschrift JP 61-261 089 beschreibt als Bindemittel in der Empfangsschicht eine Mischung aus Polyvinylalkohol, Polyvinylpyrolidon und einem kationischem Harz. Diese Mischung soll eine schnelle Trocknung und eine hohe Bildschärfe gewährleisten. Die Naßriebfestigkeit ist aber bei dieser Bindemittelmischung schlecht.

Die US 4 946 741 offenbart eine Tintenaufnahmeschicht, die eine carbonylgruppenmodifizierte Gelatine mit einem Restgehalt an freien Aminogruppen von bis zu 50 Mol.% und zwingend als weiteres Bindemittel ein Polyalkylenoxid enthält. Die EP 0 636 489 A1 beschreibt ein Aufzeichnungsmedium für das Tintenstrahlverfahren, welches in der Tintenaufnahmeschicht zusätzlich zu einer sauer oder basisch aufgeschlossenen Gelatine ein Alumiumoxidhydrat enthält, wodurch eine dicke Tintenaufnahmeschicht wirtschaftlich erhältlich ist. Die EP 0 298 424 A2 offenbart ein Ink-Jet-Aufzeichnungsmaterial, welches in der Tintenaufnahmeschicht zur Verbesserung der Tintenabsorption eine Mischung aus Kieselsäure und kolloidalem Aluminiumoxid sowie gegebenenfalls ein Bindemittel wie Polyvinylalkohol enthält.

Aufgabe der vorliegenden Erfindung ist es daher, ein Aufzeichnungsmaterial für das Ink Jet Druckverfahren herzustellen, das die angegebenen Nachteile nicht aufweist und sich insbesondere durch einfachen
Schichtaufbau, hohe Tintenabsorptionsfähigkeit, in Kombination mit hoher Farbdichte und guter wischfestigkeit auszeichnet.
Außerdem soll das Aufzeichnungsmaterial möglichst für alle Drucker- und Tintentypen einsetzbar sein.

Diese Aufgabe wird durch ein Aufzeichnungsmaterial gelöst, das aus einem Träger und einer gelatine- und pigmenthaltigen Tintenaufnahmeschicht besteht, wobei die Tintenaufnahmeschicht eine carbonylmodifizierte Gelatine mit einem Restgehalt an freien Aminogruppen von bis zu 50 Mol.% als alleiniges Bindemittel enthält.
In einer bevorzugten Form der Erfindung kann eine mit Maleinsäure- oder Phthalsäureanhydrid modifizierte Gelatine, insbesondere aber eine mit Bernsteinsäureanhydrid modifizierte Gelatine eingesetzt werden. Besonders bevorzugt ist eine sauer aufgeschlossene Schweineschwartengelatine. Der Restgehalt an freien Aminogruppen in der erfindungsgemäßen Gelatine beträgt 1 bis 50 Mol.%, vorzugsweise 2 bis 30 Mol.% und in einer besonders bevorzugten Ausführungsform 2 bis 20 Mol.%.

Der Anteil der Gelatine liegt zwischen 95 Gew.% und 30 Gew.%, in einer bevorzugten Form zwischen 90 Gew.% und 70 Gew.% bezogen auf den Feststoffgehalt der Tintenaufnahmeschicht.
Es war überraschend, daß der Einsatz einer Gelatine ohne Kombination mit einem anderen Bindemittel eine so kurze Trockenzeit und hohe Farbdichte ergab, zumal der alleinige Einsatz von Gelatine nach dem bisherigen Stand der Technik keine entsprechenden Ergebnisse erwarten lies.

In einer bevorzugten Ausführung der Erfindung wird als Pigment eine kolloidale aluminiummodifizierte Kieselsäure eingesetzt.
Der Anteil des Pigments liegt zwischen 5 Gew.% und 70 Gew.%, in einer bevorzugten Form zwischen 10 Gew.% und 30 Gew.%, bezogen auf den Feststoffgehalt.

Als Pigment können neben der modifizierten Kieselsäure auch andere anorganische und organische Pigmente eingesetzt werden, wie CaCO₃ , TiO₂ , BaSO₄ , Polymethylmethacrylat und Polystyrol.

In einer weiteren Ausgestaltung der Erfindung wird ein farbstoffixierendes Mittel eingesetzt, wobei sich ein kationisches Dicyandiamid-Copolymer als besonders geeignet erwies.

Weitere Bestandandteile der Empfangsschicht können Härtungsmittel (Chromalaun, TAF/Formaldehyd), Netzmittel, farbstoffixierende Mittel und andere Hilfsstoffe sein.

Die Auftragsmenge der Empfangsschicht beträgt 1 g bis 15 g. In einer bevorzugten Form beträgt sie 2 g bis 7 g.

Die wäßrige Beschichtungsmasse kann in folgenden Gewichtsmengen variieren:

| | Gew.% |
|---|---|
| Gelatine | 28,50 - 90,25 |
| aluminiummodifizierte Kieselsäure | 3,04 - 44,27 |
| Hilfsstoffe | 0,00 - 10,00 |
| Wasser | Rest bis 100,0 |

Die Beschichtungsmasse kann mit allen gebräuchlichen Auftrags- und Dosierverfahren, wie Walzenauftrag-, Gravur oder Nipp-Verfahren und Luftbürsten- oder Rollrakeldosierung aufgetragen werden.

Bei dem Trägermaterial handelt es sich vorzugsweise um ein beidseitig mit Kunstharz beschichtetes Papier mit einem Flächengewicht von 50 bis 250 g/m². Als Kunstharz werden beispielsweise Polyolefine oder Polyester eingesetzt. Die Auftragsmenge der Kunstharzbeschichtung beträgt mindestens 5g/m² und es können zusätzlich noch Pigmente, Farbstoffe und andere Hilfsstoffe in dieser Beschichtung enthalten sein. Als Trägermaterial geeignet ist aber auch ein unbeschichtetes oder gestrichenes Basispapier.

Die nachfolgenden Beispiele sollen die Erfindung näher erläutern, alle Angaben sind auf das Gewicht bezogen.

### Beispiele:

Die Vorderseite eines polyethylenbeschichteten Basispapieres wurde mit folgenden Beschichtungsmassen beschichtet:

**Tabelle 1**

| Bestandteile | B1 | B2 | B3 | B4 | B5 | B6 |
|---|---|---|---|---|---|---|
| Wasser entmineralisiert | 10,70 | 10,70 | 7,55 | 4,35 | 13,20 | 8,70 |
| modif. Gelatine 1) 20%ig | 66,50 | 66,50 | 76,00 | 85,50 | 68,00 | 66,50 |
| Al-modif. Kieselsäure 2) 30%ig | 19,00 | 19,00 | 12,65 | 6,35 | 11,35 | 19,00 |
| Kat. Dicyandiamid-Cop. 3) 30%ig | - | - | - | - | - | 2,00 |
| Netzmittel 10%ig in Wasser | 0,80 | 0,80 | 0,80 | 0,80 | 0,80 | 0,80 |
| Butanol | 3,00 | 3,00 | 3,00 | 3,00 | 3,00 | 3,00 |
| Zitronensäure 10%ig in Wasser | - | - | - | - | 0,35 | - |
| Chromalaun 10%ig in Wasser | - | - | - | - | 1,65 | - |
| TAF/ Formaldehyd 4) 2%ig | - | - | - | - | 1,65 | - |
| Auftrag g/m² | 4,60 | 11,20 | 4,60 | 4,60 | 5,00 | 4,60 |

| | | | | | | |
|---|---|---|---|---|---|---|
| 1) Gelatine 71793 Fa. DGF Stoess | | | | | | |
| 2) Ludox^{R} AM - Al modifizierte Kieselsäure (Fa.DuPont) | | | | | | |
| 3) Protefix^{R} WFN, Fa. Protex-Extrosa GmbH | | | | | | |
| 4) TAF - 1,3,5-Triacryloyl-hexahydro-s-triazin | | | | | | |

Versuchsbedingungen:
- Trocknungstemperatur: 100°C
- Trocknungszeit : 25 - 60 Sekunden
- Rakel : " 40"

Als Unterlage diente ein beidseitig polyethylenbeschichtetes Basispapier mit einem Flächengewicht von 150 g/m². Die Rückseite des Basispapieres wurde mit einem LDPE ("low density"-Polyethylen), mit einem Gehalt an optischem Aufheller von 0,6 Gew.%, beschichtet. Das Auftragsgewicht betrug 22 g/m².

Die Vorderseite wurde ebenfalls mit einem LDPE beschichtet. Die Vorderseitenbeschichtung enthielt außerdem:
- 0,95 Gew.% optischer Aufheller,
- 10 Gew.% Titandioxid,
- 4 Gew.% Gleitmittel,
- 10,8 Gew.% eines Blaumasterbatches (10% Ultramarin, 90% LDPE).

Das Auftragsgewicht betrug 19 g/m².

Die Vorderseite des polyethylenbeschichteten Trägermaterials wies folgende kolorimetrische Werte auf:
L = 93,45
a = -0,35
b = -4,10

### Vergleichsbeispiele V1

**Tabelle 2**

| Bestandteile | V1a | V1b | V1c |
|---|---|---|---|
| Wasser entmineralisiert | 17,00 | 15,65 | 4,35 |
| Gelatine 220 g Bloom 20%ig | 66,50 | - | 85,50 |
| Gelatine 280 g Bloom 20%ig | - | 70,00 | - |
| Al-modif. Kieselsäure 30%ig | - | - | 6,35 |
| Netzmittel 10%ig | 0,50 | 0,50 | 0,50 |
| Alkohol/Wasser Gemisch 50%ig | 10,00 | 10,00 | 3,00 |
| Zitronensäure 10%ig | 0,35 | 0,35 | - |
| Chromalaun 10%ig | 1,75 | 1,75 | - |
| TAF/Formaldehyd 2%ig | 1,75 | 1,75 | - |
| Kat. Dicyandiamid-Cop. 30%ig | 2,35 | - | - |
| Auftrag g/m² | 4,50 | 4,00 | 4,70 |

Bei der Gelatine mit einer Gallertfestigkeit von 220 g Bloom handelt es sich um eine normale, sauer aufgeschlossene Knochengelatine.
Die Gelatine mit einer Gallertfestigkeit von 280 g Bloom ist eine normale, nicht modifizierte SchweineschwartenGelatine.
Die Versuchsbedingungen sind vergleichbar mit denen der Beispiele B1 - B6.

### Vergleichsbeispiel V2

Als weiterer Vergleich diente ein handelsübliches Ink Jet Papier der Firma Hewlett Packard mit einer glänzenden Oberfläche.

### Prüfung des gemäß Beispiel B1 - B6 und Vergleichsbeispiel V1a - V1c, V2 erhaltenen Aufzeichnungsmaterials.

Das Aufzeichnungsmaterial wurde mit einem handelsüblichen Ink Jet Farbdrucker der Firma Hewlett Packard, HP 550C, und den entsprechenden Tinten bedruckt.
Die Druckbilder wurden auf Wischfestigkeit, Farbdensität, Bildschärfe (Farbverlauf), Farbtransfer und Glanz untersucht.
Die Ergebnisse sind in Tabelle 3 - 5 zusammengefaßt.

### 1. Wischfestigkeit:

Die Wischfestigkeit wurde durch Abreiben des Druckbildes mit einem weißen Lappen geprüft. Diese Prüfung wurde für jede Farbe einzeln durchgeführt.
"+" - keine Farbreste an dem Lappen zu erkennen
"-" - Farbreste erkennbar.

### 2. Farbdensität:

Die Farbdensität wurde mit einem Gretag Densitometer an den Farben Cyan, Magenta, Gelb und Schwarz gemessen.

### 3. Bildschärfe:

Die Bildschärfe wurde visuell mit den Noten 1-5 (sehr gut - schlecht) beurteilt.

### 4. Farbtransfer:

Zur Prüfung des Farbtransfers wurde das Druckbild mit einem PTS Basispapier abgedeckt und für 24 Stunden mit einem 10 kg Gewicht belastet. Anschließend wurde der Fabtransfer von der Tintenempfangsschicht auf das PTS-Basispapier visuell mit den Noten 1-5 beurteilt. Note 1 bedeutet kein Farbübertrag, Note 5 bedeutet sehr starker Farbübertrag. Außerdem werden die Farben angegeben, die an dem Transfer beteiligt sind.

### 5. Glanz:

Die Glanzmessung erfolgte mit einem Dreiwinkelglanzmessgerät der Firma Dr. Lange mit einem Meßwinkel von 60°.

### Ergebnisse der Prüfung auf Wischfestkeit der Beispiele B1 - B6 und der Vergleichsbeispiele V1 - V2.

**Tabelle 3**

| | Cyan | Magenta | Gelb | Schwarz |
|---|---|---|---|---|
| B1 | + | + | + | + |
| B2 | + | + | + | + |
| B3 | + | + | - | + |
| B4 | + | + | + | + |
| B5 | + | + | + | + |
| B6 | + | + | + | + |
| V1a | - | - | - | + |
| V1b | - | - | - | - |
| V1c | - | - | - | - |
| V2 | - | - | - | - |
| + = gut | | | | |
| - = schlecht | | | | |

### Ergebnisse der Densitätsmessungen der Beispiele B1 - B6 und der Vergleichsbeispiele V1 - V2.

**Tabelle 4**

| | Cyan | Magenta | Gelb | Schwarz |
|---|---|---|---|---|
| B1 | 2,09 | 1,25 | 1,41 | 1,93 |
| B2 | 2,07 | 1,21 | 1,39 | 1,90 |
| B3 | 2,06 | 1,24 | 1,41 | 1,89 |
| B4 | 2,06 | 1,24 | 1,37 | 1,90 |
| B5 | 2,06 | 1,23 | 1,38 | 1,91 |
| B6 | 2,07 | 1,25 | 1,41 | 1,90 |
| V1a | 2,03 | 1,18 | 1,29 | 1,86 |
| V1b | 1,94 | 1,17 | 1,31 | 1,79 |
| V1c | 2,00 | 1,21 | 1,33 | 1,80 |
| V2 | 2,10 | 1,41 | 1,39 | 1,91 |

### Ergebnisse der Prüfungen auf Bildschärfe, Farbtransfer und Glanz der Beispiele B1 - B6 und der Vergleichsbeispiele V1 - V2.

**Tabelle 5**

| | Bildschärfe | Farbtransfer | Glanz 60 |
|---|---|---|---|
| B1 | 2 | 1 | 72,0 |
| B2 | 2 | 1 | 80,6 |
| B3 | 2 | 1 | 67,5 |
| B4 | 2 | 3 MC | 68,5 |
| B5 | 2 | 2 MC | 70,1 |
| B6 | 2 | 1 | 68,0 |
| V1a | 4 | 4 C,M,G,MC | 72,1 |
| V1b | 2 | 5 C,M,G,MC | 71,5 |
| V1c | 4 | 4 C,M,G,MC | 68,8 |
| V2 | 2 | 1 | 79,9 |
| C Cyan wird abgegeben | | | |
| M Margenta wird abgegeben | | | |
| G Gelb wird abgegeben | | | |
| MC Mischfarben werden abgegeben | | | |

Die Beispiele zeigen, daß die Wischfestigkeit, Bildschärfe und Farbdensität gegenüber den

Vergleichsbeispielen verbessert werden konnte, der Farbtransfer konnte sogar ganz erheblich verbessert werden.

## Patentansprüche

1. Aufzeichnungsmaterial für das Ink Jet Druckverfahren, bestehend aus einem Träger und einer gelatine- und pigmenthaltigen Tintenaufnahmeschicht, **dadurch gekennzeichnet,** daß die Tintenaufnahmeschicht eine carbonylgruppenmodifizierte Gelatine mit einem Restgehalt an freien Aminogruppen von bis zu 50 Mol.% als alleiniges Bindemittel enthält.

2. Aufzeichnungsmaterial nach Anspruch 1, **dadurch gekennzeichnet,** daß die Gelatine eine mit Bernsteinsäureanhydrid modifizierte Gelatine ist.

3. Aufzeichnungsmaterial nach Anspruch 1 und 2, **dadurch gekennzeichnet,** daß die modifizierte Gelatine eine sauer aufgeschlossene Schweineschwarten Gelatine ist.

4. Aufzeichnungsmaterial nach Anspruch 1 bis 3, **dadurch gekennzeichnet,** daß das Pigment aus kolloidaler aluminium-modifizierter Kieselsäure besteht.

5. Aufzeichnungsmaterial nach Anspruch 1 bis 4, **dadurch gekennzeichnet,** daß das Verhältnis Pigment zu Gelatine 1:0,4 bis 1:20 beträgt.

6. Aufzeichnungsmateial nach Anspruch 1 bis 5, **dadurch gekennzeichnet,** daß die Titenaufnahmeschicht ein kationisches Dicyandiamid-Copolymer enthält.

## Claims

1. Recording material for the ink jet printing process, consisting of a support and a gelatin-containing and pigment-containing ink receiving layer, characterized in that the ink receiving layer comprises, as single binding agent, a carbonyl group-modified gelatin with a residual content of free amino groups of up to 50 mol%.

2. Recording material according to claim 1, characterized in that the gelatin is a succinic anhydride-modified gelatin.

3. Recording material according to claims 1 and 2, characterized in that the modified gelatin is an acid digested pig's skin gelatin.

4. Recording material according to claims 1 to 3, characterized in that the pigment consists of colloidal, aluminium-modified silicic acid.

5. Recording material according to claims 1 to 4, characterized in that the pigment to gelatin ratio is 1:0.4 to 1:20.

6. Recording material according to claims 1 to 5, characterized in that the ink receiving layer comprises a cationic dicyandiamide-copolymer.

## Revendications

1. Matériau d'enregistrement pour le procédé d'impression par jet d'encre, consistant en un support et une couche de réception d'encre, contenant de la gélatine et des pigments, caractérisé en ce que la couche de réception d'encre contient une gélatine modifiée par des radicaux carbonyle, avec une teneur résiduelle en radicaux amino libres de jusqu'à 50% en moles, comme liant unique.

2. Matériau d'enregistrement suivant la revendication 1, caractérisé en ce que la gélatine est une gélatine modifiée par de l'anhydride succinique.

3. Matériau d'enregistrement suivant les revendications 1 et 2, caractérisé en ce que la gélatine modifiée est une gélatine de couenne de porc traité par un acide.

4. Matériau d'enregistrement suivant les revendications 1 à 3, caractérisé en ce que le pigment consiste en de l'acide silicique colloïdal modifié par de l'aluminium.

5. Matériau d'enregistrement suivant les revendications 1 à 4, caractérisé en ce que le rapport du pigment à la gélatine se situe dans l'intervalle allant de 1:0,4 à 1:20.

6. Matériau d'enregistrement suivant les revendications 1 à 5, caractérisé en ce que la couche de réception d'encre contient un copolymère de dicyandiamide cationique.
